# EUROPÄISCHE PATENTSCHRIFT

(11) **EP 0 607 535 B1**
(45) Veröffentlichungstag und Bekanntmachung des Hinweises auf die Patenterteilung: **03.07.1996**
(21) Anmeldenummer: 93118980.7
(22) Anmeldetag: 25.11.1993
(51) Int. Cl.: C25B 1/00, C01G 55/00

(54) **Elektrolytisches Verfahren zum Lösen von Platin, Platinmetallverunreinigungen und/oder Platinmetallegierungen**
Electrolytic dissolution process for platinum, platinum metal impurities and/or platinum alloys
Procédé électrolytique de dissolution de platine d'impuretés métalliques du platine et/ou d'alliages métalliques du platine

(30) Priorität: 18.12.1992 DE 4243698
(43) Veröffentlichungstag der Anmeldung: 27.07.1994
(73) Patentinhaber: Schott Glaswerke, D-55122 Mainz (DE); Carl-Zeiss-Stiftung trading as SCHOTT GLASWERKE, D-55122 Mainz (DE)
(72) Erfinder: Herrmann, Sigrid Dr., D-12487 Berlin (DE); Landau, Uwe Dr.-Ing., D-14169 Berlin (DE)

(56) Entgegenhaltungen:
- EP-A- 0 221 187
- EP-A- 0 242 111
- DATABASE WPI Section Ch, Week 7709, Derwent Publications Ltd., London, GB; Class H04, AN 77-15952Y & SU-A-496 239 (AS BELO PHYS ORG CH) 5. März 1976

## Beschreibung

Die vorliegende Erfindung betrifft ein elektrolytisches Verfahren zum Lösen von Platin, Platinmetallverunreinigungen und/oder Platinmetallegierungen, insbesondere von solchen mit einem Anteil von Rh, Pd, Ir, Au und Ag in wäßriger Salzsäure.

Die Platinmetalle liegen in der Regel in massiver Form, wie Granalien, Blechen, Spänen, Drähten usw. vor.

Das erfindungsgemäße Verfahren kann aber auch zum Lösen von Pulvern, Schlämmen und Edelmetallen, die sich auf Keramik, Quarzteilen, Aluminiumoxid oder Silikaten befinden, angewendet werden.

Die Anwendung von Chlorgas und Salzsäure zum Lösen von Platin und/oder Platinmetallegierungen ist allgemein bekannt (Gmelin, Platin, Teil C, Seite 77).

Im Ullmann, Enzyklopädie der Chemie, Bd. 18, 1979, Seite 708, wird Chlor und Salzsäure für Pulver, Schlämme und Erzkonzentrate eingesetzt. Es wird mit einer 6 bis 8 N Salzsäure bei einer Temperatur von 80°C gearbeitet. Dabei wird u. a. festgestellt, daß gelöste Platinmetalle die Lösegeschwindigkeit nicht verringern.

Nach der DD-63880 werden Platinmetalle in Form von Granalien, Blechen oder Drähten mit Chlor und Salzsäure aufgeschlossen. Dabei werden die gebildeten Platinmetallsalze oder Platinmetallsäuren mit wäßriger Salzsäure abgespült. Die Zugabe von Salzsäure und das Einleiten von Chlorgas erfolgen im Wechsel. Das Verfahren arbeitet mit einer ständig abnehmenden Platinoberfläche. Eine gezielte Salzsäurezugabe ist nicht möglich. Daher können auch keine konzentrierten Edelmetallösungen hergestellt werden. Bei Verringerung der Platinmetallmenge muß mit hohem Chlorüberschuß gearbeitet werden.

Die in der DD-63880 beschriebene erreichbare Konzentration von 500 g/l Platinmetall und die Lösegeschwindigkeit von 1000 g/h werden, bedingt durch den Verfahrensablauf, nur in Ausnahmefällen erreicht. Außerdem müssen bei diesem Verfahren mindestens 4 bis 6 kg Platinmetall vorgelegt werden.

Alle beschriebenen Verfahren des Standes der Technik haben den Nachteil, daß sie, bedingt durch die Arbeit mit Chlorgas und seine schwierige Dosierbarkeit, einen hohen apparativen und sicherheitstechnischen Aufwand erfordern. Sie sind sehr teuer und ökologisch nicht mehr verantwortbar.

Der Erfindung lag daher die Aufgabe zugrunde, ein Verfahren zum Lösen von Platin, Platinmetallverunreinigungen und/oder Platinmetallegierungen zur Verfügung zu stellen, das mit geringem apparativen und sicherheitstechnischen Aufwand sowie einer vertretbaren ökologischen Belastung arbeitet. Überraschenderweise wurde nun gefunden, daß bei Anwesenheit von Platinmetallsalzen und/oder Platinmetallsäuren in der Salzsäure die Löslichkeit des Platins oder der Platinmetallegierungen stark ansteigt und daß sich dieser Löseprozeß elektrolytisch durchführen läßt.

Gegenstand der Erfindung ist daher ein elektrolytisches Verfahren zum Lösen von Platin, Platinmetallverunreinigungen und/oder Platinmetallegierungen, insbesondere von solchen mit einem Anteil von Rh, Pd, Ir, Au und Ag in wäßriger Salzsäure, welches sich dadurch auszeichnet, daß der Löseprozeß in einer Elektrolysezelle, die durch eine Kationenaustauschermembran unterteilt ist, gegebenenfalls in Anwesenheit von Platinmetallsalzen oder Platinmetallsäuren bei Temperaturen zwischen 50 bis 110°C und unter potentiostatischen oder spannungskontrollierten Bedingungen von 2,5 V bis 8 V und einer Stromdichte von 0,3 bis 7,0 A/dm² erfolgt.

In der Elektrolysezelle wird das zu lösende Platinmetall als Anode geschaltet, während als Katode Platin, Titan oder auch Graphit eingesetzt wird.

Der Katoden- und Anodenraum wird mit 6 bis 8 N Salzsäure gefüllt und die Spannung so gewählt, daß das zum besseren Lösen benötigte Chlorgas sich elektrolytisch entwickelt.

Durch eine entsprechende Gestaltung der Löseeinheit kommt es zu einer impulsweisen Berührung des Platinmetalls mit der platinmetallhaltigen Säure und dem elektrolytisch erzeugten Chlorgas.

Bevorzugt arbeitet das erfindungsgemäße Verfahren unter potentiostatischen oder spannungskontrollierten Bedingungen von 5 V bis 7,5 V und einer Stromdichte von 4,4 bis 6,6 A/dm² und in einem Temperaturbereich von 60 bis 100°C, insbesondere bei 80°C. Nur zum Beginn der Elektrolyse wird die Lösung im Anoden- und Katodenraum erwärmt. Danach stellt sich die Lösetemperatur selbst ein, da das erfindungsgemäße Verfahren exotherm arbeitet.

Die Platinmetallösung weist eine Konzentration zwischen 1 bis 700 g/l auf. Die besten Löseergebnisse wurden mit konzentrierten Platinmetallösungen, bevorzugt zwischen 10 und 150 g/l, erreicht. Bei einer Platinmetallkonzentration von >700 g/l muß der Lösevorgang abgebrochen werden, da die Platinmetallsalze oder -säuren auskristallisieren.

Als bevorzugte, mit Sulfonsäuregruppen beladene Kationenaustauschermembran wird in der Regel eine Teflonmembran (Nafion®-Membran) eingesetzt.

Obwohl im Anodenraum durch die Chlorgasentwicklung Salzsäure verbraucht wird, bleibt deren Konzentration konstant, da mit den Wasserstoffionen Wassermoleküle in den Katodenraum transportiert werden.

Lediglich der Volumenverlust an Salzsäure im Anodenraum muß ausgeglichen werden.

Im Katodenraum wird periodisch die verdünnte Salzsäure abgezogen und der Konzentrationsverlust durch Zusatz von konzentrierter Salzsäure ersetzt. Dabei wird die verdünnte Säure zum Verdünnen von konzentrierter Salzsäure für den Anodenraum eingesetzt.

Mit dem erfindungsgemäßen Verfahren sind folgende Vorteile verbunden:
- es arbeitet im Bereich der höchsten Leitfähigkeit der Salzsäure
- es erfordert einen minimalen sicherheitstechnischen und apparativen Aufwand
- es arbeitet mit minimaler ökologischer Belastung
- es ist gegenüber den herkömmlichen Verfahren wesentlich zeit- und kostensparender.

Als Bestandteile der Platinmetallverunreinigungen bzw. Platinmetallegierungen kommen neben dem Rh, Pd, Ir, Au, Ag auch Cu, Fe, Co, Ni, Sb, As, Pb, Cd, Al, Mn, Mo, Si, Zn, Sn, Zr, W, Ti und Cr infrage.

Die Erfindung wird nachstehend an einigen Beispielen näher erläutert.

### Beispiel 1 Lösen von Platin

500 g Platingranalien werden in einer Elektrolysezelle, die durch eine Kationenaustauschermembran unterteilt ist, gelöst. Der Anodenraum wird mit 1 l 8 N HCl gefüllt. Der Katodenraum enthält ebenfalls 8 N HCl. Als Anode dient das zu lösende Platin, als Katode wird Platin, Titan oder Kohlenstoff eingesetzt. Das Elektrolysebad wird auf eine Temperatur von 80°C erwärmt. An die Zelle wird eine Spannung von 5 V angelegt und bei einer Stromdichte von 6,6 A/dm² gearbeitet. Während der Elektrolyse wird die Salzsäurekonzentration im Katoden- und Anodenraum überprüft und neu eingestellt.

Nach einer Elektrolysezeit von 20 Stunden wird die Elektrolyse abgebrochen. Die im Anodenraum enthaltene salzsaure Platinlösung hat eine Konzentration von 650 g Platin/l. Die Platingranalien werden bis auf einen Restgehalt von 3 % Platin gelöst.

### Beispiel 2 Lösen von Platin-Iridium-1

In eine Elektrolysezelle, die durch eine Kationenaustauschermembran unterteilt ist, werden 250 g Platin-Iridium-1-granalien gefüllt und 500 ml 8 N Salzsäure in den Anodenraum und 250 ml 8 N Salzsäure in den Katodenraum gegeben. Als Katode dient ein Titanblech, als Anode die zu lösenden Platin-Iridium-1-granalien. Die Salzsäure im Anoden- und Katodenraum wird auf 80°C erwärmt. An die Elektrolysezelle wird eine Spannung von 6 V angelegt und bei einer Stromdichte von 5,25 A/dm² gearbeitet. Nach 12 Stunden wird die Elektrolyse abgebrochen. Die salzsaure Platin-Iridium-lösung hat einen Platinmetallgehalt von 550 g/l. Die Platin-Iridium-granalien sind zu 95 % gelöst.

### Beispiel 3 Lösen von Platin-Rhodium-10

250 g Platin-Rhodium-10 Drahtreste werden in den Anodenraum der Elektrolysezelle, die durch eine Kationenaustauschermembran unterteilt ist, gegeben. Als Katode wird ein Titanblech eingesetzt, als Anode dient das zu lösende Platin- Rhodium-10. Die Elektrolysezelle wird mit 8 N Salzsäure gefüllt. Die Temperatur des Bades wird auf 80 bis 100° C eingestellt. An die Apparatur wird eine Spannung von 7,5 V angelegt und bei einer Stromdichte von 6,6 A/dm² gearbeitet. Die Salzsäurekonzentration wird während der Elektrolyse überprüft und durch den Zusatz von Salzsäure die vorgegebene Ausgangskonzentration eingehalten.

Nach einer Lösezeit von 15 Stunden wird die Elektrolyse abgebrochen. Die Konzentration der Platinmetallösung beträgt 330 g/l. Die Platin-Rhodium-10-drähte sind zu 90 % gelöst.

### Beispiel 4 Lösen von Platinmetallschwamm

In eine Elektrolysezelle, die durch eine Kationenaustauschermembran unterteilt ist, werden 300 g Platinmetallschwamm mit einer Zusammensetzung von 59 % Platin, 1 % Rhodium und 40 % Palladium gegeben. Als Katode dient ein Titanblech, als Anode der Platinmetallschwamm. Der Anodenraum wird mit 1 l und der Katodenraum mit 500 ml 6 N Salzsäure gefüllt. Die Salzsäure wird auf 60°C erwärmt. An die Elektrolysezelle wird eine Spannung von 5 V angelegt und bei einer Stromdichte von 4,4 A/dm² gearbeitet. Während der Elektrolyse wird die Salzsäurekonzentration konstant gehalten. Nach 10 Stunden wird die Elektrolyse abgebrochen. Die Konzentration der Platinmetallösung beträgt 635 g/l. Der Platinmetallschwamm ist zu 98 % gelöst.

## Patentansprüche

1. Elektrolytisches Verfahren zum Lösen von Platin, Platinmetallverunreinigungen und/oder Platinmetallegierungen, insbesondere von solchen mit einem Anteil von Rh, Pd, Ir, Au und Ag, in wäßriger Salzsäure,
**dadurch gekennzeichnet**,
daß das zu lösende Platinmetall als Anode geschaltet ist und daß der Löseprozeß in einer Elektrolysezelle, die durch eine Kationenaustauschermembran unterteilt ist, gegebenenfalls in Anwesenheit von Platinmetallsalzen oder Platinmetallsäuren, bei Temperaturen zwischen 50 bis 110 °C und unter potentiostatischen oder spannungskontrollierten Bedingungen von 2,5 V bis 8 V und einer Stromdichte von 0,3 bis 7,0 A/dm² erfolgt.

2. Verfahren nach Anspruch 1,
**dadurch gekennzeichnet,**
daß als Katode Platin, Titan oder Graphit eingesetzt wird.

3. Verfahren nach den Ansprüchen 1 bis 2, dadurch gekennzeichnet, daß man als Kationenaustauschermembran eine Teflonmembran einsetzt.

4. Verfahren nach den Ansprüchen 1 bis 3, dadurch gekennzeichnet, daß der Katoden- und Anodenraum der Elektrolysezelle mit 6 bis 8 N Salzsäure gefüllt ist und die Spannung so gewählt wird, daß Chlorgas erzeugt wird, wobei die Berührung des Platinmetalls der Anode mit der platinmetallhaltigen Säure und dem Chlorgas impulsweise erfolgt.

5. Verfahren nach mindestens einem der Ansprüche 1 bis 4, dadurch gekennzeichnet, daß der Löseprozeß unter potentiostatischen oder spannungskontrollierten Bedingungen von 5 V bis 7,5 V und einer Stromdichte von 4,4 bis 6,6 A/dm² erfolgt.

6. Verfahren nach mindestens einem der Ansprüche 1 bis 5, dadurch gekennzeichnet, daß die Salzsäurekonzentration im Anodenraum konstant bleibt, wobei der Volumenverlust an Salzsäure durch die Chlorgasentwicklung kontinuierlich ausgeglichen wird.

7. Verfahren nach mindestens einem der Ansprüche 1 bis 6, dadurch gekennzeichnet, daß im Katodenraum die verdünnte Salzsäure periodisch abgezogen und der Konzentrationsverlust durch Zusatz von konzentrierter Salzsäure kompensiert wird.

8. Verfahren nach mindestens einem der Ansprüche 1 bis 7, dadurch gekennzeichnet, daß der Löseprozeß in einem Temperaturbereich zwischen 60 bis 100°C erfolgt.

9. Verfahren nach Anspruch 8, dadurch gekennzeichnet, daß der Löseprozeß bei einer Temperatur von 80°C erfolgt.

10. Verfahren nach mindestens einem der Ansprüche 1 bis 9, dadurch gekennzeichnet, daß die Platinmetallösung eine Konzentration von 1 bis 700 g/l aufweist.

## Claims

1. Electrolytic process for dissolving in aqueous hydrochloric acid platinum, platinum metal impurities and/or platinum metal alloys, in particular those containing Rh, Pd, Ir, Au and Ag, characterised in that the platinum metal to be dissolved is connected as the anode and that the dissolution process takes place in an electrolytic cell which is subdivided by a cation exchange membrane, optionally in the presence of platinum metal salts or platinum metal acids, at temperatures between 50 and 110 °C and under potentiostatic or voltage-controlled conditions of from 2.5 V to 8 V and at a current density of from 0.3 to 7.0 A/dm².

2. Process according to Claim 1, characterised in that platinum, titanium or graphite is utilised as the cathode.

3. Process according to Claims 1 to 2, characterised in that a Teflon membrane is utilised as the cation exchange membrane.

4. Process according to Claims 1 to 3, characterised in that the cathode and anode chamber of the electrolytic cell is charged with 6N to 8N hydrochloric acid, and the voltage is selected such that there is generated chlorine gas, with the platinum metal of the anode making contact in pulse-wise manner with the platinum metal-containing acid and the chlorine gas.

5. Process according to at least one of Claims 1 to 4, characterised in that the dissolution process takes place under potentiostatic or voltage-controlled conditions of from 5 V to 7.5 V and at a current density of from 4.4 to 6.6 A/dm².

6. Process according to at least one of Claims 1 to 5, characterised in that the hydrochloric acid concentration in the anode chamber remains constant, with the evolution of chlorine gas compensating in continuous manner for the reduction in hydrochloric acid volume.

7. Process according to at least one of Claims 1 to 6, characterised in that the dilute hydrochloric acid in the cathode chamber is removed periodically, and the addition of concentrated hydrochloric acid compensates for the reduction in concentration.

8. Process according to at least one of Claims 1 to 7, characterised in that the dissolution process takes place within the temperature range 60 to 100 °C.

9. Process according to Claim 8, characterised in that the dissolution process takes place at a temperature of 80 °C.

10. Process according to at least one of Claims 1 to 9, characterised in that the platinum metal solution exhibits a concentration of from 1 to 700 g/l.

## Revendications

1. Procédé d'électrolyse pour dissoudre du platine, des impuretés de platine et/ou des alliages de platine, notamment ceux contenant du Rh, Pd, Ir, Au et Ag dans une solution aqueuse d'acide chlorhydrique, caractérisé par le fait que le platine à dissoudre est connecté comme anode et par le fait que le processus de dissolution se déroule dans une cellule d'électrolyse qui est divisée par une membrane échangeuse de cations, le cas échéant en présence de sels de platine ou d'acides de platine, à des températures comprises entre 50 et 100 °C et dans des conditions potentiostatiques ou avec une tension contrôlée comprise entre 2,5 et 8 V et une densité de courant comprise entre 0,3 et 7,0 A/dm².

2. Procédé selon la revendication 1, caractérisé par le fait qu'on utilise comme cathode du platine, du titane ou du graphite.

3. Procédé selon les revendications 1 à 2, caractérisé par le fait que l'on utilise comme membrane échangeuse de cations une membrane en téflon.

4. Procédé selon les revendications 1 à 3, caractérisé par le fait que la chambre de cathode et la chambre d'anode de la cellule d'électrolyse sont remplies d'acide chlorhydrique 6 à 8N et que la tension est choisie de manière à produire du gaz chlorhydrique, le contact entre le platine de l'anode et l'acide contenant du platine et le gaz chlorhydrique ayant lieu de manière pulsatoire.

5. Procédé selon au moins une des revendications 1 à 4, caractérisé par le fait que le processus de dissolution se déroule dans des conditions potentiostatiques ou avec une tension contrôlée comprise entre 5 V à 7,5 V et une densité de courant comprise entre 4,4 et 6,6 A/dm².

6. Procédé selon au moins une des revendications 1 à 5, caractérisé par le fait que la concentration en acide chlorhydrique dans la chambre d'anode reste constante, la perte de volume en acide chlorhydrique résultant de la formation de la formation de gaz chlorhydrique étant compensée de manière continue.

7. Procédé selon au moins une des revendications 1 à 6, caractérisé par le fait que dans la chambre de cathode, l'acide chlorhydrique apauvri est périoidiquement soutiré et que la baisse de concentration est compensée par l'addition d'acide chlorhydrique concentré.

8. Procédé selon au moins une des revendications 1 à 7, caractérisé par le fait que le processus de dissolution se déroule dans une plage de température comprise entre 60 et 100 °C.

9. Procédé selon la revendication 8, caractérisé par le fait que le processus de dissolution se déroule sous une température de 80 °C.

10. Procédé selon au moins une des revendications 1 à 9, caractérisé par le fait que la solution de platine présente une concentration comprise entre 1 et 700 g/l.
